# EUROPÄISCHE PATENTSCHRIFT

(11) **EP 0 101 989 B1**
(45) Veröffentlichungstag und Bekanntmachung des Hinweises auf die Patenterteilung: **27.11.1985**
(21) Anmeldenummer: 83107787.0
(22) Anmeldetag: 08.08.1983
(51) Int. Cl.: D06P 5/15

(54) **Verfahren zur Herstellung von Ätzdrucken auf textilen Materialien aus Wolle, Seide und Polyamid**
Process for the production of discharge prints on textile materials made of wool, silk and polyamide
Procédé pour la préparation d'impressions par rongeage sur des matières textiles contenant de la laine, de la soie et du polyamide

(30) Priorität: 26.08.1982 DE 3231796
(43) Veröffentlichungstag der Anmeldung: 07.03.1984
(73) Patentinhaber: BASF Aktiengesellschaft, 67063 Ludwigshafen (DE)
(72) Erfinder: Blum, Adolf, D-6700 Ludwigshafen (DE); Grund, Norbert, Dr., D-6700 Ludwigshafen (DE); Schreiner, Siegfried, Dr., D-6700 Ludwigshafen (DE); Lukas, Siegmar, Dr., D-6700 Ludwigshafen (DE)

## Beschreibung

Für die Herstellung von Ätzdrucken auf Wolle, Seide und Polyamid werden in der Praxis als Ätzmittel vorzugsweise Reduktionsmittelmischungen eingesetzt, die aus dem Calciumsalz und dem Natriumsalz der Hydroxymethansulfinsäure bestehen. Das Calciumsalz der Hydroxymethansulfinsäure ist wasserunlöslich, jedoch sehr stabil, während das Natriumsalz der Hydroxymethansulfinsäure wasserlöslich aber unter den Anwendungsbedingungen weniger stabil ist. Die Mischungen aus dem Calciumsalz und dem Natriumsalz der Hydroxymethansulfinsäure führen jedoch in der Praxis zu Problemen. So muss beispielsweise der Druckvorgang häufig schon nach kurzer Zeit unterbrochen werden, weil das wasserunlösliche Calciumsalz der Hydroxymethansulfinsäure dazu neigt, die Filmdruckschablonen zu verstopfen. Erst nach einer Reinigung der Schablonen kann der Druckvorgang fortgesetzt werden. Das Calciumsalz der Hydroxymethansulfinsäure hat ausserdem den Nachteil, dass es sich an der Oberfläche des zu bedruckenden Textilmaterials ablagert, so dass das zu ätzende gefärbte Gewebe nicht genügend durchgeätzt wird, wodurch unbefriedigende Durchdrucke erhalten werden.

Das Natriumsalz der Hydroxymethansulfinsäure ist zwar wasserlöslich, jedoch vor allem im sauren und neutralen pH-Bereich nicht ausreichend stabil. Die Verwendung von Zinksalzen der Hydroxymethansulfinsäure als Ätzmittel scheidet aus verschiedenen Gründen aus. So sind die Zinksalze gegenüber den Buntfarbstoffen der Ätzdruckpaste zu aggressiv, so dass Buntätzen nicht möglich sind. Auf der anderen Seite ergeben sich aufgrund der Verwendung von Zinksalzen Probleme bei der Abwasserreinigung.

Aus der FR-A-348 071 ist ein Verfahren zur Herstellung von Ätzdrucken auf textilen Materialien aus Wolle bekannt, bei dem die Ätzdruckpaste eine Mischung aus einem Hydrosulfit-Formaldehyd-Addukt und Oxiden oder Carbonaten von Zink oder Magnesium enthält. Die Oxide und Carbonate des Magnesiums sind aber in Wasser praktisch nicht löslich und lösen sich auch nicht in Gegenwart des Hydrosulfit- Formaldehyd-Addukts.

Die aus der FR-A-348 071 bekannten Druckpasten führen daher beim Drucken zur^{f}t Verstopfen der Druckschabionen.

Aufgabe der Erfindung ist es, für die Herstellung von Ätzdrucken auf textilen Materialien aus Wolle, Seide und Polyamid ein Ätzmittel zur Verfügung zu stellen, das stabiler ist als das bisher verwendete Natriumsalz der Hydroxymethansulfinsäure und nicht die oben geschilderen Nachteile des Calciumsalzes der Hydroxymethansulfinsäure und der Mischungen aufweist, die aus der FR-A-348 071 bekannt sind.

Die Aufgabe wird erfindungsgemäss bei einem Verfahren zur Herstellung von Ätzdrucken auf textilen Materialien aus Wolle, Seide und Polyamid durch Aufbringen einer Ätzdruckpaste auf das textile Material, das mit einem ätzbaren Säurefarbstoff oder Metallkomplexfarbstoff gefärbt oder bedruckt ist und anschliessendes Dämpfen und Fertigstellen der Ware dadurch gelöst, dass die Ätzdruckpaste als Ätzmittel eine Mischung aus
a) einem Alkalimetallsalz der Hydroxymethansulfinsäure, Amino-, Imino- und/oder Nitrilomethansulfinsäure und
b) einem wasserlöslichen Magnesiumsalz enthält, wobei man pro Mol Sulfinsäuregruppe einer Verbindung gemäss a) 0,3 bis 0,8 Mol b) verwendet. Vorzugsweise arbeitet man in die Ätzdruckpaste eine pulverförmige Mischung aus
a) dem Natriumsalz der Hydroxymethansulfinsäure und
b) wasserfreiem Magnesiumsulfat in stöchiometrischen Mengen ein.

Nach dem erfindungsgemässen Verfahren bedruckt man textile Materialien, z.B. Gewebe oder Gewirke, aus Wolle, Seide oder Polyamid. Derartige textile Materialien sind im Handel erhältlich. Diese Materialien werden zunächst mit einem ätzbaren Säurefarbstoff oder Metallkomplexfarbstoff gefärbt oder bedruckt. Es handelt sich hierbei hauptsächlich um Azofarbstoffe. Auf das so erhaltene gefärbte bzw. bedruckte textile Material wird anschliessend die Reservedruckpaste aufgebracht, vorzugsweise mustergemäss aufgedruckt. Die Ätzdruckpaste enthält für Buntreserven ätzbeständige Säurefarbstoffe oder basische Farbstoffe. Hierbei handelt es sich um solche Farbstoffe, die gegenüber dem Ätzmittel bei Raumtemperatur bis hinauf zur Fixierungstemperatur beständig sind. Geeignete ätzbeständige Farbstoffe sind beispielsweise die blauen Säurefarbstoffe der Colour Index Nrn. 50315, 50320 und 50330, der rote Säurefarbstoff der Colour Index Nr. 45100, der gelbe Säurefarbstoff der Colour Index Nr. 19555 und der basische Farbstoff der Colour Index Nr. 510004.

Weitere geeignete ätzbeständige Farbstoffe können dem Colour-Index entnommen werden, ebenso wie auch diejenigen Farbstoffe, die ätzbar sind. Als Beispiele für ätzbare Säure- und Metallkomplexfarbstoffe seien vor allen Dingen Azofarbstoffe genannt; z. B. der rote Säurefarbstoff der Colour Index Nrn. 19355, 19010, 17070, 16260, 14880 und die Komplexfarbstoffe von Chrom und Kobalt, z.B. Colour Index Nr. 19010 (gelb), Colour Index Nr. 19355 (rot), Colour Index Nr. 16260 (violett), Colour Index Nr. 14880 (blau) und Colour Index Nr. 15691 (schwarz). Sofern eine Weissätze vorgenommen werden soll, erhält die Ätzdruckpaste keinen Farbstoff.

Wesentlicher Bestandteil der Ätzdruckpaste sind Magnesiumsalze der Hydroxymethansulfinsäure, Amino-, lmino- und Nitrilomethansulfinsäure. Das Magnesiumsalz der Hydroxymethansulfinsäure erhält man, wenn man beispielsweise die Alkalisalze, wie Natrium- oder Kalisalze der Hydroxymethansulfinsäure, mit wasserlöslichen Magnesiumsalzen umsetzt und die sich dabei bildenden schwer löslicheren Alkalisalze aus der Lösung abtrennt. Die übrigen Magnesiumsalze können analog hergestellt werden, beispielsweise durch Umsetzung von Alkalisalzen der Verbindungen der Formeln (I) bis (111) in denen Me = Na, K und NH₄ bedeutet.

Die Alkalisalze der Hydroxymethansulfinsäure und die Verbindungen der Formel (I) werden, bezogen auf 1 Mol, mit 0,3 bis 0,8, vorzugsweise 0,4 bis 0,6 Mol eines Magnesiumsalzes umgesetzt. Für die Verbindungen (11) und (111) benötigt man die doppelte bzw. dreifache Menge an wasserlöslichen Magnesiumsalzen, weil diese Verbindungen pro Mol 2 bzw. 3 Sulfinsäure- oder Sulfinatgruppen enthalten. Es ist besonders bevorzugt, pulverförmige Mischungen der Verbindungen a) und b) herzustellen und diese bei der Bereitung der Ätzdruckpaste einzusetzen. Die pulverförmigen Bestandteile beider Mischungskomponenten sollten dann jedoch so beschaffen sein, dass die Teilchengrössen der Pulver sich etwa einander entsprechen. Dadurch werden Entmischungen während des Transports vermieden. Die Teilchengrössen liegen in dem Bereich von 0,01 bis 1, vorzugsweise 0,1 bis 0,75 mm.

Als Komponente b) der Mischung kommen wasserlösliche Magnesiumsalze in Betracht, z.B. Magnesiumsulfat oder Magnesiumchlorid. Die Salzekönnen Kristallwasser enthalten oder auch in wasserfreier Form vorliegen. Als Magnesiumsalz besonders bevorzugt ist calcinierter Kieserit mit einem mittleren Teilchendurchmesser von 0,1 bis 1, vorzugsweise 0,2 bis 0,7 mm.

1000 Gew.-Teile der Ätzdruckpaste enthalten 70 bis 150, vorzugsweise 75 bis 120 Gew.-Teile der Mischung aus den Komponenten a) und b). Die Ätzdruckpaste, die auf das textile Material aufgedruckt wird, enthält zur Einstellung der Viskosität Verdickungsmittel. Vorzugsweise verwendet man ein natürliches Verdickungsmittel, wie Kermehlether, Stärke-, Traganth-Verdickungen und Alginate.

1000 Gew.-Teile der fertigen Druckpaste enthalten 20 bis 100 Gew.-Teile eines natürlichen Verdickungsmittels. Es ist jedoch auch möglich, synthetische Verdickungsmittel, die bekanntlich elektrolytempfindlich sind, zu verwenden, jedoch benötigt man hierbei wegen des Elektrolytgehalts der Ätzdruckpaste in der Regel höhere Mengen als sonst üblich. Geeignete synthetische Verdikkungsmittel sind beispielsweise hochmolekulare Polycarbonsäuren, z.B. Polyacrylsäure, mit Vernetzungsmitteln vernetzte Polyacrylsäure sowie Copolymerisate aus Ethylen und Acrylsäure oder Copolymerisate aus Styrol oder Ethylen und Maleinsäureanhydrid. Die synthetischen Verdikkungsmittel entfalten ihre Wirksamkeit im pH-Bereich oberhalb 6. Man kann jedoch auch Mischungen aus natürlichen und synthetischen Verdickungsmitteln einsetzen.

Für die Herstellung von Buntätzen enthalten die Ätzdruckpasten 0,5 bis 30 Gew.-Teile eines ätzbeständigen basischen Farbstoffs, Säurefarbstoffs und/oder Metallkompl.exfarbstoffs pro 1000 Gew.-Teile der Druckpaste. Die Ätzdruckpasten können ausserdem die üblichen Zusätze aufweisen, z.B. Harnstoff, Fixiermittel, Schaumdämpfer, Polyglykol, Glycerin und Pufferstubstanzen. Der pH-Wert der Ätzdruckpaste liegt zwischen 6 und 8, vorzugsweise 6 und 7. Es ist nicht erforderlich, zur Einstellung des pH-Werts Alkali zuzusetzen.

Nach dem Aufdrucken der Ätzdruckpaste auf das gefärbte textile Material wird es mit Dampf behandelt. Die Behandlungstemperaturen liegen oberhalb 100°C und betragen vorzugsweise 101 bis 105° C. Während des Dämpfvorgangs werden die ätzbaren Farbstoffe reduziert. Gleichzeitig erfolgt ein Fixieren der ätzbeständigen Farbstoffe. An das Dämpfen schliesst sich das Fertigstellen der Ware an. Hierbei handelt es sich vorzugsweise um eine Wäsche, bei der die Verdickungsmittel der Ätzdruckpaste sowie andere störende Bestandteile der Druckpasten vom textilen Material entfernt werden. Das erfindungsgemässe Verfahren erlaubt ein störungsfreies Bedrucken der in Betracht kommenden Textilien, wobei es zur Bereitung der Ätzdruckpaste überraschender Weise nicht erforderlich ist, das reine Magnesiumsalz eines Reduktionsmittels einzusetzen, sondern Mischungen der etwa stöchiometrischen Mengen des Natriumsalzes der Hydroxymethansulfinsäure bzw. der Alkalisalze der Verbindungen der Formeln (I) bis (III) und wasserlöslichen Magnesiumverbindungen verwendet werden können.

Die in den Beispielen angegebenen Teile sind Gewichtsteile, die Angaben in % beziehen sich auf das Gewicht der Stoffe.

### Beispiel 1

Ein Gewebe aus Wolle wird mit einer Flotte gefärbt, die 2% des blauen Säurefarbstoffs der Colour-Index Nr. 14880 und 0,5% des gelben Säurefarbstoffs der Formel enthält. Das Gewebe wird bei 120° C getrocknet und danach mit einer Druckpaste mustergemäss bedruckt, die folgende Zuammensetzung hat:
600 Teile einer 5%igen wässerigen Kernmehletherverdickung
50 Teile Thiodiglykol
20 Teile Polyethylenglykol
10 g Ammoniumsulfat
20 g des gelben Metallkomplexfarbstoffs der C.I.-Nr. 19555
80 Teile Magnesiumsalz der Hydroxymethansulfinsäure und
220 Teile Wasser 1000g

Das bedruckte Material wird anschliessend 20 bis 25 Minuten bei einer Temperatur von 100 bis 102° C gedämpft, dann gespült, bei 40° C geseift, gespült und getrocknet. Man erhält einen gelben Druck auf marineblauem Fond mit gutem Durchdruck des gelben Musters.

Das Verfahren wird mit der Ausnahme wiederholt, das zur Bereitung der Ätzdruckpaste anstelle von 80 Teilen des Magnesiumsalzes der Hydroxymethansulfinsäure 100 Teile einer Mischung aus 30 Teilen wasserfreiem Magnesiumsulfat und 70 Teilen des Natriumsalzes der Hydroxymethansulfinsäure eingesetzt werden. Man erhält ebenfalls einen gelben Druck auf marineblauem Fond, der sich nicht von dem Druck gemäss Beispiel 1 unterscheidet.

### Beispiel 2

Ein Gewebe aus Seide wurde mit einer Flotte gefärbt, die 8% des blauen Säurefarbstoffs der C.I.-Nr. 14880, 2% des violetten Säurefarbstoffs der C.L-Nr. 16260 und 1 % des gelben Säurefarbstoffs der C.I.-Nr. 19010 enthielt. Nach dem Zwischentrocknen der Ware wurde sie mit einer Druckpaste folgender Zusammensetzung mustergemäss bedruckt:

Das mit der Ätzdruckpaste bedruckte Material wurde 20 Minuten bei 100 bis 102° C gedämpft, gespült und bei 30° C geseift, dann gespült und getrocknet. Man erhielt ein leuchtend blaustichiges Rot auf schwarzem Grund. Der Durchdruck des Buntfarbstoffs war gut.

## Patentansprüche

1. Verfahren zur Herstellung von Ätzdrucken auf textilen Materialen aus Wolle, Seide und Polyamid durch Aufbringen einer Ätzdruckpaste auf das textile Material, das mit einem ätzbaren Säurefärbstoff oder Metallkomplexfarbstoff gefärbt oder bedruckt ist, und anschliessendes Dämpfen und Fertigstellen der Ware, dadurch gekennzeichnet, dass die Ätzdruckpaste als Ätzmittel eine Mischung aus
a) einem Alkalimetallsalz der Hydroxymethansulfinsäure, Amino-, lmino- und/oder Nitrilomethansulfinsäure und
b) einem wasserlöslichen Magnesiumsalz enthält, wobei man pro Mol Sulfinsäuregruppe einer Verbindung gemäss a) 0,3 bis 0,8 Mol b) verwendet.

2. Verfahren nach Anspruch 1, dadurch gekennzeichnet, dass 1000 Gew.-Teiie der Ätzdruckpaste als Ätzmittel 70 bis 150 Gew.-Teile der Mischung aus a) und b) enthalten.

3. Verfahren nach Ansprüchen 1 und 2, dadurch gekennzeichnet, dass man eine pulverförmige Mischung aus
a) dem Natriumsalz der Hydroxymethansulfinsäure und
b) wasserfreiem Magnesiumsulfat zur Herstellung der Ätzdruckpaste einsetzt.

## Claims

1. A process for the production of discharge prints on textile materials made of wool, silk or polyamide by applying a discharge print paste to the textile material which is dyed or printed with a dischargeable acid dye or metal complex dye, and then steaming and finishing off the goods, wherein the discharge print paste contains, as discharging agent, a mixture of
(a) an alkali metal salt of hydroxymethanesulfinic acid, amino-, imino- and/or nitrilomethanesul- finic acid, and
(b) a water-soluble magnesium salt, 0.3 to 0.8 mole of (b) being used per mole of sulfinic acid group of a compound according to (a).

2. A process as claimed in claim 1, wherein 1000 parts by weight of the discharge print paste contain, as discharging agent, from 70 to 150 parts by weight of the mixture of (a) and (b).

3. A process as claimed in claims 1 and 2, wherein a pulverulent mixture of
(a) the sodium salt of hydroxymethanesulfinic acid, and
(b) anhydrous magnesium sulphate is used to prepare the discharge print paste.

## Revendications

1. Procédé pour l'obtention d'enlevages sur matières textiles en laine, soie et polyamide, par application d'une pâte d'enlevage sur la matière textile qui a été teinte ou imprimée avec un colorant acide ou colorant à complexe métallifère ron- geable, puis vaporisage etfinissage de l'article, caractérisé par le fait que la pâte d'enlevage contient, comme rongeant, un mélange de:
a) un sel de métal alcalin de l'acide hydroxymé- thanesulfinique, l'acide amino-, imino- et/ou nitri- lométhanesulfinique et
b) un sel de magnésium soluble dans l'eau, 0,3 à 0,8 mole de b) étant utilisée par mole de groupes acide sulfinique d'un composé selon a).

2. Procédé selon la revendication 1, caractérisé par le fait que 1000 parties en poids de la pâte d'enlevage contiennent, comme rongeant, 70 à 150 parties en poids du mélange de a) et b).

3. Procédé selon les revendications 1 et 2, caractérisé par le fait que, pour préparer la pâte d'enlevage, on introduit un mélange pulvérulent
a) du sel de sodium de l'acide hydroxyméthane sulfinique et
b) de sulfate de magnésium exempt d'eau.
